# EUROPÄISCHE PATENTSCHRIFT

(11) **EP 2 069 708 B1**
(45) Veröffentlichungstag und Bekanntmachung des Hinweises auf die Patenterteilung: **19.12.2012**
(21) Anmeldenummer: 07820295.9
(22) Anmeldetag: 18.09.2007
(51) Int. Cl.: F41H 5/04

(54) **KERAMISCHE PANZERUNG UND VERFAHREN ZUR HERSTELLUNG EINER KERAMISCHEN PANZERUNG**
CERAMIC ARMOUR AND METHOD FOR THE PRODUCTION OF CERAMIC ARMOUR
BLINDAGE CÉRAMIQUE ET PROCÉDÉ DE FABRICATION D'UN BLINDAGE CÉRAMIQUE

(30) Priorität: 27.09.2006 DE 102006047110
(43) Veröffentlichungstag der Anmeldung: 17.06.2009
(73) Patentinhaber: Deutsches Zentrum für Luft- und Raumfahrt e.V., 51147 Köln (DE)
(72) Erfinder: NEDELE, Martin, 72768 Reutlingen (DE)
(74) Vertreter: Hoeger, Stellrecht & Partner Patentanwälte
(86) Internationale Anmeldenummer: PCT/EP2007/059832
(87) Internationale Veröffentlichungsnummer: WO 2008/037623

(56) Entgegenhaltungen:
- EP-A- 1 536 199
- WO-A-2005/114089
- DE-A1- 3 134 341
- GB-A- 2 336 807
- GB-A- 2 364 956
- US-A- 3 616 115

## Beschreibung

Die Erfindung betrifft eine keramische Panzerung, umfassend eine erste Keramiklage, welche eine Mehrzahl von Segmenten aufweist, die durch Rissstopper funktionell getrennt sind, wobei die Rissstopper der Verhinderung der Ausbreitung von Rissen von einem Segment auf ein anderes Segment dienen, mindestens eine zweite Keramiklage, welche eine Mehrzahl von Segmenten aufweist, die durch Rissstopper funktionell getrennt sind, und mindestens eine Verbindungsschicht, mittels welcher die erste Keramiklage und die zweite Keramiklage verbunden sind.

Die Erfindung betrifft ferner ein Verfahren zur Herstellung einer keramischen Panzerung.

Aus der WO 2005/114089 A1 ist eine keramische Panzerplatte bekannt, welche einstückig ausgebildet ist und eine Mehrzahl von zusammenhängenden Segmenten aufweist, welche durch Rissstopper funktionell getrennt sind, wobei die Rissstopper der Verhinderung der Ausbreitung von Rissen von einem Segment auf ein benachbartes Segment dienen.

Aus der GB 2 336 807 A, welche den Oberbegriff des unabhängigen Anspruchs 1 offenbart, ist ein Komposit-Sandwichmaterial bekannt, welches Laminatschichten aus Keramikmaterial umfasst, die eine Dicke zwischen Gewebe und/oder Gewirke von Fasern hoher Festigkeit, insbesondere Aramidfasern, bekannt. Die benachbarten Lagen sind über ihre Flächenerstreckung hinweg aneinander befestigt.

Aus der DE 298 24 890 U1 ist eine Schutzpanzerung und insbesondere ballistische Leichtgewichtschutzpanzerung bekannt, welche mindestens einen Formkörper aus einem geschossfesten Material und eine Backing-Struktur zum Zusammenhalter der Formkörper und zur Bildung eines Flächengebildes umfasst. Der Formkörper besteht aus einem Gewebe, Gewirke, Gestricke oder dergleichen Fasermaterial aus Kohlenstoff, das in einem Silizierungsvorgang durch Infiltrieren mit Silizium zu kohlenstofffaserverstärktem Siliziumkarbid umgewandelt ist.

Aus der EP 1 284 856 B1 ist ein Panzerungsverbundmaterial bekannt, welches eine der Bedrohungsseite zugewandte, auf einer ersten Tragschicht angeordnete Frontschicht umfasst, die aus mehreren benachbarten, formschlüssig aneinander anschließenden Frontschichtsegmenten besteht. Ferner ist eine der Bedrohungsseite abgewandte rückwärtige Schicht und eine zwischen Frontschicht und rückwärtiger Schicht angeordnete Stützschicht vorgesehen, die aus mehreren Stützschichtsegmenten besteht, wobei die Stützschichtsegmente eine Fläche parallel zur Frontschicht aufweisen, die gleich groß ist oder kleiner als die Fläche der Frontschichtsegmente parallel zur Frontschicht und wobei die Stützschichtsegmente so unterhalb der Frontschichtsegmente angeordnet sind, dass diese bezüglich ihrer Randbegrenzungen bündig übereinander angeordnet sind.

Aus der EP 1 536 199 A1 ist eine ballistische Schutzschicht bekannt, welche mindestens ein keramisches Material enthält. Die dem Beschuss zugewandte Seite weist eine geschlossene Oberfläche auf und die dem Beschuss abgewandte Seite weist eine segmentierte Oberfläche auf, die aus einzelnen, von Spalten begrenzten Segmenten zusammengesetzt ist.

Der Erfindung liegt die Aufgabe zugrunde, eine keramische Panzerung der eingangs genannten Art bereitzustellen, welche ein verbessertes Schadensverhalten aufweist.

Diese Aufgabe wird bei der eingangs genannten keramischen Panzerung erfindungsgemäß dadurch gelöst, dass die Segmente der ersten Keramiklage versetzt zu den Segmenten der zweiten Keramiklage sind und dass die Segmente unterschiedlicher Keramiklagen unterschiedliche Abmessungen aufweisen, wobei die Segmente einer weiter außenliegenden Keramiklage kleinere Abmessungen aufweisen als die Segmente einer weiter innenliegenden Keramiklage. oder kleiner als die Fläche der Frontschichtsegmente parallel zur Frontschicht und wobei die Stützschichtsegmente so unterhalb der Frontschichtsegmente angeordnet sind, dass diese bezüglich ihrer Randbegrenzungen bündig übereinander angeordnet sind.

Der Erfindung liegt die Aufgabe zugrunde, eine keramische Panzerung der eingangs genannten Art bereitzustellen, welche ein verbessertes Schadensverhalten aufweist.

Diese Aufgabe wird bei der eingangs genannten keramischen Panzerung erfindungsgemäß dadurch gelöst, dass die Segmente der ersten Keramiklage versetzt zu den Segmenten der zweiten Keramiklage sind.

Durch die erfindungsgemäße Lösung wird eine definierte Eingrenzung der Schadensfläche bzw. des Schadensvolumens erreicht. Dadurch wird der Schadensbereich begrenzt. Weiterhin ergibt sich eine verbesserte Multihit-Fähigkeit.

Der Schadensbereich an einer Keramiklage ist am größten, wenn ein Objekt auf einen Kreuzungspunkt trifft, da dann mehrere Segmente beschädigt werden können. Bei der erfindungsgemäßen Lösung sind die Segmente in benachbarten Keramiklagen versetzt zueinander, so dass der "Tiefenschaden" verringert ist. Wenn ein Objekt auf einen Kreuzungspunkt der zweiten Keramiklage trifft, dann liegt unterhalb des Kreuzungspunkts ein Segment der ersten Keramiklage.

Durch die Verbindungsschicht zwischen der ersten Keramiklage und der zweiten Keramiklage kann das Abplatzen von Keramiksplittern verhindert oder zumindest verringert werden.

Die Schadensausbreitung lässt sich bei der erfindungsgemäßen keramischen Panzerung auch dadurch verringern, dass die Keramiklagen entsprechend dick gewählt werden. Es besteht keine grundsätzliche Einschränkung bezüglich der Dicke. Die Keramiklagen lassen sich beispielsweise mit integrierten Rissstoppern auf einfache Weise herstellen.

Durch die erfindungsgemäße Lösung ist es auch möglich, die einzelnen Keramiklagen funktionell zu optimieren, um abhängig von dem Anwendungsfall das Schadensvolumen zu minimieren. Beispielsweise kann es vorgesehen sein, dass unterschiedliche Keramiklagen unterschiedliche laterale Segmentabmessungen aufweisen. Es ist auch möglich, dass unterschiedliche Keramiklagen unterschiedliche Dickenabmessungen aufweisen. Die Segmentabmessungen sind beispielsweise angepasst an die Größe von Objekten, deren Impact zu befürchten ist. Beispielsweise ist es vorgesehen, dass eine weiter außenliegende Keramiklage Segmente mit kleineren lateralen Abmessungen aufweist als eine weitere innenliegende Keramiklage. Die weiter außenliegende Keramiklage dient zum Schutz bezüglich kleinerer Projektile während die weiter innenliegende Keramiklage zum Schutz gegenüber größeren Projektilen dient. Durch die Versetzung der Segmente untereinander ist es erreichbar, dass die Schutzwirkung der Keramiklage, welche zum Schutz vor großen Projektilen dient, durch ein Auftreffen eines kleineren Projektils in einer weiter außenliegenden Keramiklage nicht wesentlich eingeschränkt wird.

Es können mehrere (auch mehr als zwei) Keramiklagen vorgesehen sein, die in ihrer Dicke und in den lateralen Abmessungen der Segmente entsprechend angepasst sind, um eine optimierte Schutzwirkung bezüglich des Impacts von Objekten zu erhalten.

Die Segmente unterschiedlicher Keramiklagen weisen unterschiedliche Abmessungen auf. Die Abmessungen können dabei lateral unterschiedlich sein und/oder die Dickenabmessungen können unterschiedlich sein. Es lässt sich dadurch eine gezielte Anpassung an eine spezielle Anwendung erreichen. Beispielsweise können eine oder mehrere Keramiklagen vorgesehen sein, die so ausgebildet sind, dass sie eine besondere Panzerwirkung gegenüber größeren Projektilen aufweisen. Dies ist erreichbar, indem die Segmente einer solchen Keramiklage eine an die zu erwartenden Projektile angepasste Segmentgröße und gegebenenfalls Segmentdicke aufweisen; bei größeren Projektilen sind die Segmentabmessungen üblicherweise größer zu wählen als bei kleineren Projektilen.

Die Segmente einer weiter außenliegenden Keramiklage weisen kleinere Abmessungen auf als die Segmente einer weiter innenliegenden Keramiklage. Die äußere Keramiklage kann beispielsweise als Splitterschutz und insbesondere als Schutzlage gegenüber kleineren Projektilen dienen. Durch die Versetzung der Segmente relativ zueinander lässt es sich weitgehend verhindern, dass auftreffende Projektile eine weiter innenliegende Keramiklage (welche insbesondere zum Schutz gegen größere Projektile dient) wesentlich beschädigen.

Günstig ist es, wenn die Segmente der ersten Keramiklage und die Segmente der zweiten Keramiklage in mindestens einer Querrichtung zu einer Richtung, in welcher die erste Keramiklage und die zweite Keramiklage aufeinanderfolgen, versetzt sind. Dadurch lässt sich das Schadensvolumen beim Auftreffen eines Objekts gering halten.

Aus dem gleichen Grund ist es günstig, wenn Rissstopper der ersten Keramiklage und Rissstopper der zweiten Keramiklage in mindestens einer Querrichtung zu einer Richtung, in welcher die erste Keramiklage und die zweite Keramiklage aufeinanderfolgen, versetzt sind. Dadurch wird verhindert, dass ein Objekt in einer äußeren Keramiklage und in der darunterliegenden Keramiklage jeweils auf Kreuzungspunkte treffen kann.

Ganz besonders vorteilhaft ist es, wenn alle Rissstopper der ersten Keramiklage und alle Rissstopper der zweiten Keramiklage versetzt zueinander sind. Dadurch lässt sich die Schadensfläche bzw. das Schadensvolumen definiert eingrenzen und dabei gering halten.

Die erste Keramiklage und die zweite Keramiklage liegen dabei übereinander. Insbesondere folgen sie einer Dickenrichtung der ersten Keramiklage bzw. der zweiten Keramiklage aufeinander.

Ganz besonders vorteilhaft ist es, wenn die erste Keramiklage und die zweite Keramiklage über die mindestens eine Verbindungsschicht flächig miteinander verbunden sind. Insbesondere liegt zwischen der mindestens einen Verbindungsschicht und der ersten Keramiklage und der zweiten Keramiklage ein vollflächiger Kontakt vor. Dadurch lässt sich auf effektive Weise das Abplatzen von Keramiksplittern nach einem Impact verhindern.

Günstig ist es, wenn die mindestens eine Verbindungsschicht eine Klebeschicht ist. Eine solche Verbindungsschicht lässt sich auf einfache Weise herstellen. Als Klebematerial lässt sich beispielsweise ein Schmelzkleber wie PVB (Polyvinylbuteral) einsetzen.

Es ist dabei günstig, wenn die mindestens eine Verbindungsschicht adhäsiv mit der ersten Keramiklage verbunden ist. Dadurch lässt sich ein Abplatzen von Keramiksplittern auf effektive Weise verhindern. Insbesondere ist eine flächige Verbindung vorgesehen, wobei vorzugsweise vollständiger Kontakt zwischen der Verbindungsschicht und der ersten Keramiklage vorliegt.

Aus dem gleichen Grund ist es günstig, wenn die mindestens eine Verbindungsschicht adhäsiv mit der zweiten Keramiklage verbunden ist.

Günstigerweise ist die mindestens eine Verbindungsschicht eine Kunststoffschicht. Es ist dabei vorteilhaft, wenn diese eine gewisse Elastizität aufweist, um das Abplatzen von Keramiksplittern effektiv verhindern zu können.

Günstigerweise weist die mindestens eine Verbindungsschicht eine dünnere Dicke auf als jeweils die erste Keramiklage und die zweite Keramiklage. Dadurch wird die Dicke der keramischen Panzerung effektiv durch die Keramiklagen bestimmt.

Insbesondere weisen die ersten Keramiklage und/oder die zweite Keramiklage eine Dicke von mindestens 5 mm auf. Dadurch lässt sich die erste Keramiklage und/oder die zweite Keramiklage auf einfache Weise großflächig mit einer oder mehreren Keramikplatten herstellen. Nach einer für monolithische Keramikplatten gültigen Faustregel erlauben bekannte Fertigungsverfahren für Keramikplatten Breiten- und Längenabmessungen, die nicht größer als das ca. 30-fache der Dicke sind.

Insbesondere ist es möglich, dass die Dicke der ersten Keramiklage und/oder zweiten Keramiklage größer gleich 8 mm oder je nach Anwendung größer gleich 15 mm ist. Dadurch kann die erste Keramiklage und/oder die zweite Keramiklage auf einfache Weise großflächig mit einer oder mehreren Keramikplatten (abhängig vom Flächenbereich, der durch die keramische Panzerung abzudecken ist) hergestellt werden.

Günstigerweise sind Rissstopper längs einer Linie angeordnet oder bilden eine Linie. Die Linie kann gerade oder gekrümmt sein oder auch unstetig sein. Es lässt sich dadurch die jeweilige Keramiklage in Segmente aufteilen, wobei Segmente funktionell durch Rissstopper getrennt sind.

Ganz besonders vorteilhaft ist es, wenn Kreuzungspunkte von Rissstopper-Linien einer Keramiklage projiziert auf die andere Keramiklage innerhalb eines Segments der anderen Keramiklage liegen. Dadurch wird verhindert, dass, wenn ein Objekt auf einen Kreuzungspunkt einer Keramiklage auftrifft, auch ein Kreuzungspunkt der anderen Keramiklage getroffen wird. Dadurch lässt sich die Schadensfläche bzw. das Schadensvolumen definiert eingrenzen.

Es ist dabei grundsätzlich möglich, dass Rissstopper bis zu einem Kreuzungspunkt von Rissstopper-Linien reichen. Dadurch lässt sich eine definierte Eingrenzung der Schadensfläche erreichen. Es ist dabei grundsätzlich auch möglich, dass Rissstopper nicht bis zu einem Kreuzungspunkt reichen.

Ganz besonders vorteilhaft ist es, wenn mindestens eine äußere Decklage vorgesehen ist. Wenn ein Projektil auf die keramische Panzerung aufgetroffen ist, dann entstehen Keramiktrümmer. Durch die mindestens eine Verbindungsschicht wird ein Abplatzen verhindert. Durch die mindestens eine Decklage werden die Keramiktrümmer "in Position" in der entsprechenden Keramiklage gehalten. Bei dem Auftreffen eines weiteren Objekts kann durch diese in Position gehaltenen Keramiktrümmer die kinetische Energie des Objekts verringert werden, um so den Schaden, welcher durch dieses Objekt verursacht wird, geringer zu halten.

Insbesondere überdeckt die mindestens eine Decklage Rissstopper. Dadurch lässt sich auf effektive Weise ein Halten von Trümmern an der keramischen Panzerung erreichen.

Beispielsweise ist die mindestens eine Decklage durch eine (zusammenhängende) Folie gebildet, um effektiv Trümmer an der entsprechenden Keramiklage in Position halten zu können.

Beispielsweise ist die mindestens eine Decklage aufgeklebt. Die Aufklebung ist insbesondere flächig mit im Wesentlichen vollständigem Kontakt zwischen der Decklage und der äußeren Keramiklage.

Ganz besonders vorteilhaft ist es, wenn die Rissstopper in die erste Keramiklage und/oder zweite Keramiklage integriert sind. Dadurch lassen sich die Keramiklagen mit integrierten Rissstoppern auf einfache Weise herstellen. Die Rissstopper werden beispielsweise durch mechanische Bearbeitung an einem kohlenstoffhaltigen Vorkörper im Grünkörperzustand oder nach einer Pyrolyse hergestellt.

Insbesondere sind die Rissstopper bei der Herstellung der ersten Keramiklage und/oder zweiten Keramiklage hergestellt. Dadurch müssen die Rissstopper nicht nachträglich beispielsweise durch mechanische Bearbeitung an einem - harten und spröden - keramischen Material hergestellt werden.

Bei einer einfachen Ausführungsform sind die Rissstopper durch Ausnehmungen und/oder über Ausnehmungen gebildet. Solche Ausnehmungen lassen sich auf einfache Weise durch Bearbeitung von der Oberfläche her herstellen. Entsprechende Rissstopper sind in der WO 2005/114089 A1 beschrieben, auf die ausdrücklich Bezug genommen wird.

Die Ausnehmungen können dabei in einer Dickenrichtung der ersten Keramiklage und/oder Keramiklage durchgehend oder nicht-durchgehend sein. Es ist dabei grundsätzlich möglich, dass die einzelnen Segmente durch die Rissstopper nicht nur funktionell getrennt sind, sondern auch geometrisch getrennt sind, d. h. dass die einzelnen Segmente einzelne Komponenten sind. Es kann auch vorgesehen sein, dass die einzelnen Segmente zusammenhängen und beispielsweise einstückig an einer Keramikplatte gebildet sind. Eine entsprechende Keramiklage lässt sich auf einfache und kostengünstige Weise herstellen, da nicht einzelne Keramikfliesen ineinander gefügt werden müssen, sondern ein großer Flächenbereich mit minimiertem Herstellungsaufwand überdeckbar ist.

Bei einer Ausführungsform sind die erste Keramiklage und/oder zweite Keramiklage durch eine oder mehrere einstückige Keramikplatten gebildet. Ob eine oder mehrere Keramikplatten verwendet werden, hängt davon ab, welcher Flächenbereich durch die keramische Panzerung zu schützen ist. Für die Herstellung ist es vorteilhaft, wenn die Anzahl der Keramikplatten minimiert wird. Insbesondere weist eine Keramikplatte eine Mehrzahl von zusammenhängenden Segmenten auf.

Es ist dann insbesondere günstig, wenn an der mindestens einen Keramikplatte benachbarte Segmente einstückig verbunden sind. Dadurch lässt sich die entsprechende Keramiklage auf einfache und kostengünstige Weise herstellen. Es ist beispielsweise auch auf einfache Weise möglich, gekrümmte Keramiklagen herzustellen, welche einen großen Flächenbereich abdecken, wobei die Keramiklagen auch eine größere Dicke (insbesondere größer 5 mm) aufweisen können.

Es kann beispielsweise vorgesehen sein, dass die mindestens eine Keramikplatte eine Länge und Breite von mindestens 150 mm und vorzugsweise von mindestens 800 mm aufweist. Dadurch lässt sich mit minimiertem Herstellungsaufwand ein großer Flächenbereich für eine Panzerung abdecken.

Günstigerweise liegt der Abstand zwischen Rissstoppern im Bereich zwischen 5 mm und 100 mm. Dadurch lässt sich bei minimiertem Herstellungsaufwand eine definierte Eingrenzung der Schadensfläche mit deren Minimierung erreichen. Dadurch wiederum lässt sich das Schadensvolumen definiert eingrenzen. Der Abstand (welcher die Größe der Segmente definiert) ist an den Anwendungsfall angepasst. Beispielsweise ist es vorteilhaft, wenn Segmente größer ausgebildet werden, wenn der Impact großer Projektile zu befürchten ist, im Vergleich zu Segmenten, wenn der Aufprall kleinerer Projektile zu befürchten ist.

Das Keramikmaterial der ersten Keramiklage und/oder zweiten Keramiklage ist ein oxidisches Material oder nicht-oxidisches Material.

Insbesondere ist das Keramikmaterial ein carbidkeramisches Material wie beispielsweise Siliciumcarbid.

Es kann je nach Anwendung günstig sein, wenn die erste Keramiklage und/oder zweite Keramiklage aus einem monolithischen Keramikmaterial oder aus einem faserverstärkten Keramikmaterial hergestellt ist. Die Faserverstärkung kann über Kurzfasern, Langfasern oder Endlosfasern erfolgen. Es kann auch eine Faserverstärkung durch Verwendung eines zellulosehaltigen Ausgangsstoffs erfolgen. Faserverstärkte Keramikplatten lassen sich unter Umständen mit größeren lateralen Abmessungen herstellen als eine monolithische Keramikplatte gleicher Dicke.

Der Erfindung liegt ferner die Aufgabe zugrunde, ein Verfahren zur Herstellung einer keramischen Panzerung bereitzustellen, welches auf einfache Weise durchführbar ist und bei dem man eine keramische Panzerung mit effektiver Schadenstoleranz erreicht.

Diese Aufgabe wird erfindungsgemäß dadurch gelöst, dass eine erste Keramiklage mit Rissstoppern und eine zweite Keramiklage mit Rissstoppern hergestellt werden, und die erste Keramiklage mit der zweiten Keramiklage über eine Verbindungsschicht so verklebt wird, dass die Rissstopper der ersten Keramiklage und die Rissstopper der zweiten Keramiklage in mindestens einer Querrichtung zu einer Richtung, in welcher die erste Keramiklage und die zweite Keramiklage aufeinanderfolgen, zueinander versetzt sind, und wobei die Segmente unterschiedlicher Keramiklagen unterschiedliche Abmessungen aufweisen, und die Segmente einer weiter außenliegenden Keramiklage kleinere Abmessungen aufweisen als die Segmente einer weiter innenliegenden Keramiklage.

Durch das erfindungsgemäße Verfahren lässt sich auf einfache und kostengünstige Weise eine keramische Panzerung herstellen, welche eine verbesserte Multihit-Fähigkeit bei definierter Eingrenzung der Schadensfläche bzw. des Schadensvolumens aufweist.

Weitere Vorteile des erfindungsgemäßen Verfahrens wurden bereits im Zusammenhang mit der erfindungsgemäßen keramischen Panzerung erläutert.

Weitere vorteilhafte Ausgestaltungen wurden ebenfalls bereits im Zusammenhang mit der erfindungsgemäßen keramischen Panzerung erläutert.

Insbesondere werden die erste Keramiklage und/oder zweite Keramiklage über mindestens eine einstückige Keramikplatte hergestellt. Die einstückige Keramikplatte wiederum weist eine Mehrzahl von Segmenten auf, welche insbesondere einstückig zusammenhängen. Dadurch lässt sich auf einfache Weise ein hoher Flächenbereich abdecken. Ferner lassen sich auf einfache Weise auch gekrümmte Keramiklagen herstellen.

Insbesondere werden Rissstopper in einem oder mehreren Vorkörpern auf der ersten Keramiklage und/oder zweiten Keramiklage vor der Keramisierung hergestellt. Beispielsweise werden Rissstopper in einem Grünkörper vor der Pyrolyse hergestellt und/oder in einem Kohlenstoffvorkörper nach der Pyrolyse des Grünkörpers hergestellt. Solche Rissstopper lassen sich auf einfache Weise durch mechanische Bearbeitung beispielsweise über das Fräsen von Schlitzen bzw. Ausnehmungen herstellen.

Günstig ist es, wenn Rissstopper als Ausnehmungen und/oder Risse in einem kohlenstoffhaltigen Vorkörper hergestellt werden. Solche Rissstopper lassen sich mit relativ geringem Aufwand realisieren.

Günstig ist es, wenn auf der äußeren Keramiklage eine Folie angeordnet wird. Durch diese Folie lassen sich Trümmer an der entsprechenden Keramiklage halten, um die Multihit-Fähigkeit zu verbessern.

Die nachfolgende Beschreibung bevorzugter Ausführungsformen dient im Zusammenhang mit der Zeichnung der näheren Erläuterung der Erfindung. Es zeigen:
- Figur 1: eine schematische (Teil-)Darstellung eines Ausführungsbeispiels einer erfindungsgemäßen keramischen Panzerung;
- Figur 2: eine Schnittansicht der keramischen Panzerung gemäß Figur 1;
- Figur 3: eine Draufsicht auf die keramische Panzerung gemäß Figur 1; und
- Figur 4: eine perspektivische Teilschnittansicht eines Ausführungsbeispiels eines Panzerungssystems.

Ein Ausführungsbeispiel einer erfindungsgemäßen Panzerung, welches in den Figuren 1 bis 3 gezeigt und dort mit 10 bezeichnet ist, umfasst eine erste Keramiklage 12 und eine zweite Keramiklage 14. Die erste Keramiklage 12 und die zweite Keramiklage 14 sind über eine Verbindungsschicht 16 adhäsiv miteinander verbunden. Die Verbindungsschicht 16 ist eine Kleberschicht, wobei die erste Keramiklage 12 adhäsiv mit der Verbindungsschicht 16 verbunden ist und die zweite Keramiklage 14 adhäsiv mit der Verbindungsschicht 16 verbunden ist.

Die Verbindungsschicht 16 ist aus einem Kunststoffmaterial hergestellt. Das Material weist eine gewisse Elastizität auf. Insbesondere sind die erste Keramiklage 12 und die zweite Keramiklage 14 flächig und insbesondere im Wesentlichen über ihre gesamte jeweilige Oberfläche mit der Verbindungsschicht 16 verbunden.

Ein mögliches Material für die Verbindungsschicht 16 ist ein Schmelzklebermaterial wie PVB (Polyvinylbuteral).

Die erste Keramiklage 12 und die zweite Keramiklage 14 folgen in einer Richtung 18 aufeinander. Diese Richtung 18 ist auch eine Dickenrichtung der ersten Keramiklage 12 und der zweiten Keramiklage 14. Die erste Keramiklage weist eine Dicke d₁ und die zweite Keramiklage weist eine Dicke d₂ auf. Die Verbindungsschicht 16 weist eine Dicke d₃ auf.

Die Dicken d₁, d₂, d₃ können über die jeweilige Fläche einheitlich sein oder auch variieren.

Die erste Keramiklage 12 und die zweite Keramiklage 14 können mit parallel beabstandeten ebenen Oberflächen oder parallel beabstandeten gekrümmten Oberflächen ausgebildet sein. Es ist auch möglich, dass die erste Keramiklage 12 und/oder die zweite Keramiklage 14 beabstandete Oberflächen aufweisen, welche nicht parallel zueinander sind.

Die Dicke d₃ der Verbindungsschicht 16 ist kleiner und insbesondere erheblich kleiner als jeweils die Dicke dᵢ der ersten Keramiklage 12 und d₂ der zweiten Keramiklage 14.

Vorzugsweise sind die Dicken d₁ und d₂ größer gleich 5 mm und insbesondere größer 10 mm. Es kann auch vorgesehen, dass die Dicken d₁ und/oder d₂ größer gleich 30 mm sind.

Für monolithische Keramiken existiert eine Faustregel für die Herstellbarkeit mit bekannten Fertigungsverfahren, gemäß der das keramische Element mit einer Breite und Länge herstellbar ist, die nicht größer ist als das ca. 30-fache der Dicke des keramischen Elements. Je größer also die Dicke d₁ der ersten Keramiklage 12 und d₂ der zweiten Keramiklage 14 gewählt wird, desto größer in ihren Längen- und Breitenabmessungen können Keramikelemente, mittels welchen die erste Keramiklage 12 und die zweite Keramiklage 14 hergestellt werden, eingesetzt werden.

Bei den Keramikelementen, mittels welchen die erste Keramiklage 12 und die zweite Keramiklage 14 hergestellt werden, handelt es sich insbesondere um Keramikplatten. Die erste Keramiklage 12 kann durch eine oder mehrere Keramikplatten 20 gebildet sein. Die zweite Keramiklage 14 kann ebenfalls durch eine oder mehrere Keramikplatten 22 gebildet sein. Die Keramikplatten 20, 22 können dabei je nach Anwendung eben ausgebildet sein oder gekrümmte Oberflächen aufweisen.

Die erste Keramiklage 12 ist mit Rissstoppern 24 versehen. Die Rissstopper unterteilen die erste Keramiklage 12 in Segmente 26, wobei benachbarte Segmente 26 funktionell durch Rissstopper 24 getrennt sind. Die Rissstopper dienen dazu, die Ausbreitung von Rissen von einem Segment 26 auf ein benachbartes Segment 26 zu verhindern. Die Rissstopper 24 stellen eine Art von Sollbruchstellen dar. Wenn ein bestimmtes Segment 26 von einem Objekt getroffen und zerstört wird, dann verhindern die Rissstopper 24, dass die benächbarten Segmente ebenfalls zerstört werden.

Die Rissstopper 24 liegen auf Rissstopper-Linien 28a, 28b oder bilden solche Rissstopper-Linien. Die Rissstopper-Linien 28a, 28b kreuzen sich in Kreuzungspunkten 30. Es ist dabei möglich, dass die Rissstopper 24 bis zu den Kreuzungspunkten 30 verlaufen oder beabstandet zu solchen Kreuzungspunkten 30 sind.

Es gibt verschiedene Möglichkeiten, Rissstopper auszubilden. In der WO 2005/114089 A1 sind Möglichkeiten der Rissstopperausbildung beschrieben. Auf diese Druckschrift wird ausdrücklich Bezug genommen.

Beispielsweise sind Rissstopper über Risse gebildet oder über Fehlstellen gebildet.

Es ist insbesondere vorgesehen, dass die Rissstopper 24 über Ausnehmungen 32 gebildet sind. Diese Ausnehmungen 32 sind vorzugsweise in die jeweiligen Keramikplatten 20 integriert. Sie können dabei in der Dickenrichtung 18 vollständig durchgehend sein oder nicht durchgehend sein. Vorteilhafterweise sind dabei die Keramikplatten 20, 22, welche eine Mehrzahl von Segmenten 26 aufweisen, einstückig ausgebildet, d. h. benachbarte Segmente 26 einer Keramikplatte 20, 22 hängen einstückig aneinander.

Beispielsweise sind die Ausnehmungen in der Dickenrichtung 18 der jeweiligen Keramikplatte 20, 22 hergestellt. Die Ausnehmungen können dabei in einem Winkel von mindestens näherungsweise 0° oder auch in einem Winkel zwischen 15° und 45° bezogen auf die Richtung 18 verlaufen. Beispielsweise sind die Rissstopper 24 durch Nuten und/oder über Nuten oder durch Perforationen und/oder über Schlitze gebildet.

Bei einem Ausführungsbeispiel liegt die Tiefe der Nuten bzw. Schlitze im Bereich zwischen 0,05 bis 0,9 der Dicke d₁ der ersten Keramiklage 12 in der Richtung 18.

Ein typischer Abstand zwischen Rissstoppern 24 liegt im Bereich zwischen 5 mm und 100 mm. Dieser Abstandsbereich zwischen 5 mm und 100 mm gibt dann auch die typische Größe (Länge und Breite) für die Segmente 26 vor.

Günstig ist es, wenn die Ausnehmungen 32 in die Keramikplatte 20 integriert und insbesondere in dem Vollmaterial der Keramikplatte 20 gebildet sind. Solche Rissstopper 24 lassen sich bei der Herstellung der Keramikplatte 20 herstellen. Dies ist in der WO 2005/114089 A1 beschrieben.

Das Material der ersten Keramiklage 12 kann ein oxidisches Keramikmaterial oder nicht-oxidisches Keramikmaterial sein. Beispielsweise ist das Material der ersten Keramiklage 12 ein carbidkeramisches Material wie SiC. Die Rissstopper 24 werden dabei insbesondere vor der Keramisierung in einen kohlenstoffhaltigen Vorkörper eingebracht. Es ist dabei eine Einbringung in einen Kohlenstoffkörper nach einer Pyrolyse möglich und/oder eine Einbringung in einen noch zu pyrolysierenden kohlenstoffhaltigen Vorkörper. Es ist dabei auch möglich, dass der kohlenstoffhaltige Körper mittels eines biomorphen Materials hergestellt wird, welches insbesondere Zellulose enthält.

Die zweite Keramiklage 14 ist grundsätzlich gleich ausgebildet wie die erste Keramiklage 12. Die zweite Keramiklage 14 umfasst ebenfalls ein Rissstoppersystem 34, mittels welchem durch Rissstopper 36 funktionell getrennte Segmente 38 gebildet sind. Das Rissstoppersystem 34 der zweiten Keramiklage 14 weist ebenfalls Rissstopper-Linien 40 auf (die nicht notwendigerweise gerade sein müssen), welche sich in Kreuzungspunkten 42 schneiden.

Das Rissstoppersystem 34 der zweiten Keramiklage 14 ist gegenüber einem Rissstoppersystem 44 der ersten Keramiklage 12 versetzt. Dies bedeutet, dass die Rissstopper 36 der zweiten Keramiklage 14 zu den Rissstoppern 24 der ersten Keramiklage 12 in einer ersten Querrichtung 46 und/oder einer zweiten Querrichtung 48 zueinander versetzt sind. Die erste Querrichtung 46 steht senkrecht auf die zweite Querrichtung 48. Sowohl die erste Querrichtung 46 als auch die zweite Querrichtung 48 stehen wiederum senkrecht auf die Richtung 18. Die erste Querrichtung 46 und die zweite Querrichtung 48 sind Flächenerstreckungsrichtungen der ersten Keramiklage 12 und der zweiten Keramiklage 14.

Durch die Versetzung des Rissstoppersystems 44 bezüglich des Rissstoppersystems 34 sind auch die Segmente 38 der zweiten Keramiklage 14 zu den Segmenten 26 der ersten Keramiklage 12 versetzt.

Projektionen der Kreuzungspunkte 42 der Rissstopper-Linien 40 des Rissstoppersystems 34 der zweiten Keramiklage 14 auf die ersten Keramiklage 12 liegen innerhalb von Segmenten 26 der ersten Keramiklage 12. Entsprechend liegen Projektionen (in der Richtung 18) von Kreuzungspunkten 30 der ersten Keramiklage 12 auf die zweite Keramiklage 14 innerhalb von Segmenten 38 der zweiten Keramiklage 14.

Die Rissstopper 36 der zweiten Keramiklage 14 sind bezogen auf die Richtung 18 nicht-fluchtend zueinander ausgerichtet.

Die geometrische Ausgestaltung der Segmente 26 und 38 kann dabei quaderförmig sein. Es sind aber auch andere Gestaltungen je nach Anwendung möglich.

Es ist auch möglich, dass eine weitere Keramiklage (dritte Keramiklage) mit der zweiten Keramiklage 14 über eine entsprechende Verbindungsschicht adhäsiv verbunden ist (in der Zeichnung nicht gezeigt). Diese dritte Keramiklage weist ebenfalls ein Rissstoppersystem auf, welches dann zu dem Rissstoppersystem 34 der zweiten Keramiklage 14 versetzt ist. Es können dann auch noch weitere entsprechende Keramiklagen vorgesehen sein.

Die keramische Panzerung 10 weist einen Schichtaufbau auf, bei welchem die erste Keramiklage 12 und mindestens eine weitere Keramiklage, nämlich die zweite Keramiklage 14, aufeinanderfolgen, wobei die Verbindungsschicht 16 die erste Keramiklage 12 und die zweite Keramiklage 14 verbindet.

Es kann noch eine Decklage 50 vorgesehen sein, welche auf der äußeren Keramiklage sitzt. In dem gezeigten Ausführungsbeispiel gemäß den Figuren 1 bis 3 ist die äußere Keramiklage die zweite Keramiklage 14. Die Decklage 50 ist insbesondere aus einem Folienmaterial gebildet, welches auf die zweite Keramiklage 14 aufgeklebt ist. Die Decklage 50 ist dabei vorzugsweise durchgehend ausgebildet und überdeckt beispielsweise das Rissstoppersystem 34. Die Decklage 50 dient dazu, bei dem Auftreffen eines Objekts auf die keramische Panzerung 10 entstandene Splitter an der keramischen Panzerung 10 zu halten. Vorzugsweise weist die Decklage 50 eine gewisse Elastizität auf.

Die keramische Panzerung 10 kann ein Panzersystem bilden oder Teil eines Panzersystems sein.

Beispielsweise lässt sich die keramische Panzerung 10 in ein Panzerungssystem integrieren, wie es in der Figur schematisch gezeigt und dort als Ganzes mit 52 bezeichnet ist. Ein solches Panzerungssystem ist in der DE 697 07 560 T2 (EP 0 810 415 B1) beschrieben. Auf dieses Dokument wird ausdrücklich Bezug genommen.

Bei dem Panzerungssystem 52 ist auf einer Strukturträgerschicht 54 (Backing) die keramische Panzerung 10 angeordnet. Die Strukturträgerschicht 54 kann beispielsweise aus Aluminium hergestellt sein oder aus Verbundwerkstoffen wie Kohle-Kevlar.

Die keramische Panzerung 10 ist beispielsweise über eine Klebstoffschicht 56 mit der Strukturträgerschicht 54 verbunden.

Es kann auch noch eine Zertrümmerungsschicht 58 vorgesehen sein, auf welcher die Strukturträgerschicht 54 angeordnet ist. Die Zertrümmerungsschicht 58 dient dazu, die Zertrümmerung der Strukturträgerschicht 54 zu minimieren.

Die keramische Panzerung 10 kann durch mehrere Abdeckschichten 60, 62, 64 abgedeckt sein. Nach oben ist das Panzerungssystem 52 durch eine Stahlplatte 66 begrenzt. Bezüglich des Aufbaus wird auf die EP 0 810 415 B1 verwiesen. Es lässt sich der gleiche Aufbau wie dort beschrieben verwenden, wobei anstatt einer Mehrzahl von Fliesen die erfindungsgemäße keramische Panzerung 10 eingesetzt wird.

Die keramische Panzerung 10 wird wie folgt hergestellt:

Es werden eine oder mehrere Keramikplatten 20, 22 hergestellt, um die erste Keramiklage 12 und die zweite Keramiklage 14 zu bilden. Es werden dabei die jeweiligen Rissstoppersysteme 34 bzw. 44 integral mit hergestellt.

Beispielsweise wird zunächst ein kohlenstoffhaltiger Vorkörper jeweils für die Keramikplatten 20, 22 hergestellt. Dazu wird beispielsweise ein zellulosehaltiger Werkstoff verwendet und es wird ein poröser Vorkörper hergestellt. Dieser kohlenstoffhaltige poröse Vorkörper wird mittels Pyrolyse in einen offenporösen Kohlenstoffkörper umgewandelt. In den porösen Vorkörper oder in den Kohlenstoffkörper nach der Pyrolyse werden vor der Keramisierung die Ausnehmungen 32 eingebracht. Beispielsweise wird ein rechteckförmiges Gitter an Ausnehmungen 32 hergestellt.

Wie oben erwähnt ist es auch möglich, dass die Ausnehmungen 32 vor der Pyrolyse in den kohlenstoffhaltigen Körper (Grünkörper) eingebracht werden. An diesem Grünkörper ist die mechanische Bearbeitung erleichtert. Durch Schrumpfung während der Pyrolyse wird der Spalt zwischen benachbarten Segmenten verkleinert.

Der Kohlenstoffkörper nach der Pyrolyse wird keramisiert. Dies kann beispielsweise über Carbidbildnerinfiltration erfolgen. Beispielsweise wird eine Siliciumcarbidkeramik hergestellt, indem eine Siliciuminfiltration erfolgt.

Es ist dabei möglich, dass die Ausnehmungen 32 vor der Keramisierung mit einem Trennmittel wie Bornitrid befüllt werden.

Nach der Herstellung der Keramikplatten 20, 22 werden die erste Keramiklage 12 und die zweite Keramiklage 14 gebildet, indem die Keramikplatten 20, 22 über die Verbindungsschicht 16 miteinander verklebt werden. Die Keramikplatten 20, 22 werden dabei so relativ zueinander positioniert, dass die Rissstoppersysteme 34, 44 versetzt zueinander sind.

Anschließend wird die Decklage 50 auf der zweiten Keramiklage 14 angeordnet.

Durch die erfindungsgemäße Lösung wird das Schadensverhalten der keramischen Panzerung insbesondere auch bei mehrfachem Impact verbessert, d. h. die Multihit-Fähigkeit der keramischen Panzerung 10 ist verbessert. Durch die versetzte Anordnung der Rissstoppersystem 34 und 44 lässt sich die Schadensfläche bzw. das Schadensvolumen definiert eingrenzen.

Wenn ein Objekt auf die keramische Panzerung 10 auftrifft, dann werden ein oder mehrere Segmente 26 zerstört. Dabei wird auch das Objekt (Projektil) zerstört. Durch das Rissstoppersystem 34 der zweiten Keramiklage 14 wird eine Ausbreitung der Zerstörung auf weitere Segmente 26 verhindert.

Maximaler Schaden kann angerichtet werden, wenn ein Objekt auf einen Kreuzungspunkt 30 des Rissstoppersystems 34 auftrifft.

Durch den Verbund der ersten Keramiklage 12 und der zweiten Keramiklage 14 mit versetzten Kreuzungspunkten wird der "Tiefenschaden" verringert, da beim Auftreffen eines Objekts auf einen Kreuzungspunkt 30 der zweiten Keramiklage 14 dem Kreuzungspunkt 30 in der ersten Keramiklage 12 kein Kreuzungspunkt aufeinanderfolgt.

Durch die Verbindungsschicht 16, welche insbesondere eine Kleberschicht ist, lässt sich auch das Abplatzen von Keramiksplittern nach dem Auftreffen eines Objekts zumindest verringern.

Es ist auch möglich, die Keramiklagen 12, 14 mit höherer Dicke herzustellen, um auch so die Tiefenschadensausbreitung zu minimieren.

Es kann dabei vorgesehen sein, dass die ersten Keramiklagen 12, 14 aus einem faserverstärkten Vorkörper hergestellt werden. Es ist eine großflächige Herstellung möglich, wobei entsprechende Vorkörper (Grünling) auch mehrfach gekrümmt herstellbar sind.

Die Decklage 50 dient ebenfalls dazu, Keramiksplitter an der keramischen Panzerung zu halten. Durch das Auftreffen eines Objekts entstehen Keramiktrümmer. Durch die Decklage 50 können diese Keramiktrümmer an der keramischen Panzerung 10 und insbesondere an der entsprechenden Keramiklage 14 gehalten werden. Dadurch ergibt sich eine verbesserte Multihit-Fähigkeit, da beim weiteren Auftreffen eines Objekts dieses nicht auf eine "Leerstelle" trifft, sondern auf die Trümmer und dadurch entsprechend kinetische Energie verliert. Der Effekt ist vergleichbar mit dem Auftreffen eines Objekts auf einen Sandsack.

Die keramische Panzerung 10 lässt sich angepasst an eine Anwendung aufbauen. Beispielsweise kann es vorgesehen sein, dass eine tiefer innenliegende Keramiklage Segmente aufweist, welche größere laterale Abmessungen und/oder größere Dickenabmessungen aufweisen, als eine weiter außenliegende Keramiklage wie die Keramiklage 14. Die weiter innenliegende Keramiklage 12 dient dann beispielsweise als Schutzpanzerlage bezüglich größerer Projektile, während die weiter außenliegende Keramiklage als Schutzpanzerlage für Splitterschutz und gegenüber kleineren Projektilen dient.

Durch die Versetzung der Segmente der ersten Keramiklage 12 relativ zu der zweiten Keramiklage 14 und insbesondere durch die versetzte Anordnung der Rissstopper 24 und 36 lässt sich erreichen, dass eine Beschädigung der weiter außenliegenden Keramiklage 14 beispielsweise durch ein kleineres Projektil die weiter innenliegende erste Keramiklage 12 nicht wesentlich beschädigt.

## Patentansprüche

1. Keramische Panzerung, umfassend eine erste Keramiklage (12), welche eine Mehrzahl von Segmenten (26) aufweist, die durch Rissstopper (24) funktionell getrennt sind, wobei die Rissstopper (24) der Verhinderung der Ausbreitung von Rissen von einem Segment (26) auf ein anderes Segment dienen, mindestens eine zweite Keramiklage (14), welche eine Mehrzahl von Segmenten (38) aufweist, die durch Rissstopper (36) funktionell getrennt sind, und mindestens eine Verbindungsschicht (16), mittels welcher die erste Keramiklage (12) und die zweite Keramiklage (14) verbunden sind,
**dadurchgekennzeichnet**, dass die Segmente (26) der ersten Keramiklage (12) versetzt zu den Segmenten (38) der zweiten Keramiklage (14) sind und dass die Segmente unterschiedlicher Keramiklagen unterschiedliche Abmessungen aufweisen, wobei die Segmente einer weiter außenliegenden Keramiklage kleinere Abmessungen aufweisen als die Segmente einer weiter innenliegenden Keramiklage.

2. Keramische Panzerung nach Anspruch 1, **dadurch gekennzeichnet, dass** die Segmente (26) der ersten Keramiklage (12) und die Segmente (38) der zweiten Keramiklage (14) in mindestens einer Querrichtung (46; 48) zu einer Richtung (18), in welcher die erste Keramiklage (12) und die zweite Keramiklage (14) aufeinanderfolgen, versetzt sind.

3. Keramische Panzerung nach Anspruch 1 oder 2, **dadurch gekennzeichnet, dass** Rissstopper (26) der ersten Keramiklage (12) und Rissstopper (36) der zweiten Keramiklage (14) in mindestens einer Querrichtung (46; 48) zu einer Richtung (18), in welcher die erste Keramiklage (12) und die zweite Keramiklage (14) aufeinanderfolgen, versetzt zueinander sind.

4. Keramische Panzerung nach Anspruch 3, **dadurch gekennzeichnet, dass** alle Rissstopper (24) der ersten Keramiklage (12) und alle Rissstopper (36) der zweiten Keramiklage (14) versetzt zueinander sind.

5. Keramische Panzerung nach einem der vorangehenden Ansprüche, **dadurch gekennzeichnet, dass** die Rissstopper (24) der ersten Keramiklage (12) nicht-fluchtend zu den Rissstoppern (36) der zweiten Keramiklage (14) angeordnet sind.

6. Keramische Panzerung nach einem der vorangehenden Ansprüche, **dadurch gekennzeichnet, dass** die erste Keramiklage (12) und die zweite Keramiklage (14) übereinander liegen.

7. Keramische Panzerung nach einem der vorangehenden Ansprüche, **dadurch gekennzeichnet, dass** die erste Keramiklage (12) und die zweite Keramiklage (14) über die mindestens eine Verbindungsschicht (16) flächig miteinander verbunden sind.

8. Keramische Panzerung nach einem der vorangehenden Ansprüche, **dadurch gekennzeichnet, dass** die mindestens eine Verbindungsschicht (16) eine Kleberschicht ist.

9. Keramische Panzerung nach einem der vorangehenden Ansprüche, **dadurch gekennzeichnet, dass** die mindestens eine Verbindungsschicht (16) adhäsiv mit der ersten Keramiklage (12) verbunden ist.

10. Keramische Panzerung nach einem der vorangehenden Ansprüche, **dadurch gekennzeichnet, dass** die mindestens eine Verbindungsschicht (16) adhäsiv mit der zweiten Keramiklage (14) verbunden ist.

11. Keramische Panzerung nach einem der vorangehenden Ansprüche, **dadurch gekennzeichnet, dass** die mindestens eine Verbindungsschicht (16) eine Kunststoffschicht ist.

12. Keramische Panzerung nach einem der vorangehenden Ansprüche, **dadurch gekennzeichnet, dass** die mindestens eine Verbindungsschicht (16) eine geringere Dicke (d₃) aufweist als jeweils die erste Keramiklage (12) und die zweite Keramiklage (14).

13. Keramische Panzerung nach einem der vorangehenden Ansprüche, **dadurch gekennzeichnet, dass** die erste Keramiklage (12) und/oder die zweite Keramiklage (14) eine Dicke (d₁; d₂) von mindestens 5 mm aufweisen.

14. Keramische Panzerung nach einem der vorangehenden Ansprüche, **dadurch gekennzeichnet, dass** die erste Keramiklage (12) und/oder die zweite Keramiklage (14) eine Dicke (d₁; d₂) von mindestens 8 mm aufweisen.

15. Keramische Panzerung nach einem der vorangehenden Ansprüche, **dadurch gekennzeichnet, dass** die erste Keramiklage (12) und/oder die zweite Keramiklage (14) eine Dicke (d₁; d₂) von mindestens 15 mm aufweisen.

16. Keramische Panzerung nach einem der vorangehenden Ansprüche, **dadurch gekennzeichnet, dass** Rissstopper (24; 36) längs einer Linie (28a, 28b; 40) angeordnet sind oder Linien (28a, 28b; 40) bilden.

17. Keramische Panzerung nach Anspruch 16, **dadurch gekennzeichnet, dass** Kreuzungspunkte (30; 42) von Rissstopper-Linien (28a, 28b; 40) einer Keramiklage (12; 14) projiziert auf die andere Keramiklage (14; 12) innerhalb eines Segments (38; 26) der anderen Keramiklage (14; 12) liegen.

18. Keramische Panzerung nach Anspruch 16 oder 17, **dadurch gekennzeichnet, dass** Rissstopper (24; 36) bis zu einem Kreuzungspunkt (30; 42) von Rissstopper-Linien (28a, 28b; 40) reichen.

19. Keramische Panzerung nach einem der vorangehenden Ansprüche, **gekennzeichnet durch** mindestens eine äußere Decklage (50).

20. Keramische Panzerung nach Anspruch 19, **dadurch gekennzeichnet, dass** die Decklage (50) Rissstopper (36) überdeckt.

21. Keramische Panzerung nach Anspruch 19 oder 20, **dadurch gekennzeichnet, dass** die mindestens eine Decklage (50) durch eine Folie gebildet ist.

22. Keramische Panzerung nach einem der Ansprüche 19 bis 21, **dadurch gekennzeichnet, dass** die mindestens eine Decklage (50) aufgeklebt ist.

23. Keramische Panzerung nach einem der vorangehenden Ansprüche, **dadurch gekennzeichnet, dass** die Rissstopper (24; 36) in die erste Keramiklage (12) und/oder zweite Keramiklage (14) integriert sind.

24. Keramische Panzerung nach Anspruch 23, **dadurch gekennzeichnet, dass** die Rissstopper (24; 36) bei der Herstellung der ersten Keramiklage (12) und/oder zweiten Keramiklage (14) hergestellt sind.

25. Keramische Panzerung nach einem der vorangehenden Ansprüche, **dadurch gekennzeichnet, dass** Rissstopper (24; 36) durch Ausnehmungen (32) und/oder über Ausnehmungen (32) gebildet sind.

26. Keramische Panzerung nach Anspruch 25, **dadurch gekennzeichnet, dass** die Ausnehmungen (32) in einer Dickenrichtung (18) der ersten Keramiklage (12) und/oder zweiten Keramiklage (14) durchgehend oder nicht-durchgehend sind.

27. Keramische Panzerung nach einem der vorangehenden Ansprüche, **dadurch gekennzeichnet, dass** Rissstopper (24; 36) durch Nuten und/oder Schlitze und/oder Perforationen gebildet sind.

28. Keramische Panzerung nach einem der vorangehenden Ansprüche, **dadurch gekennzeichnet, dass** die erste Keramiklage (12) und/oder zweite Keramiklage (14) durch eine oder mehrere einstückige Keramikplatten (20; 22) gebildet sind.

29. Keramische Panzerung nach Anspruch 28, **dadurch gekennzeichnet, dass** an der mindestens einen Keramikplatte (20; 22) benachbarte Segmente (26; 38) einstückig verbunden sind.

30. Keramische Panzerung nach Anspruch 28 oder 29, **dadurch gekennzeichnet, dass** die mindestens eine Keramikplatte (20, 22) eine Länge und Breite von mindestens 150 mm aufweist.

31. Keramische Panzerung nach Anspruch 30, **dadurch gekennzeichnet, dass** die mindestens eine Keramikplatte (20, 22) eine Länge und Breite von mindestens 800 mm aufweist.

32. Keramische Panzerung nach einem der vorangehenden Ansprüche, **dadurch gekennzeichnet, dass** der Abstand zwischen Rissstoppern (24; 36) zwischen 5 mm und 100 mm liegt.

33. Keramische Panzerung nach einem der vorangehenden Ansprüche, **dadurch gekennzeichnet, dass** das Keramikmaterial der ersten Keramiklage (12) und/oder zweiten Keramiklage (14) ein oxidisches Material oder nicht-oxidisches Material ist.

34. Keramische Panzerung nach einem der vorangehenden Ansprüche, **dadurch gekennzeichnet, dass** das Keramikmaterial der ersten Keramiklage (12) und/oder der zweiten Keramiklage (14) ein carbidkeramisches Material ist.

35. Keramische Panzerung nach einem der vorangehenden Ansprüche, **dadurch gekennzeichnet, dass** die erste Keramiklage (12) und/oder zweite Keramiklage (14) aus einem monolithischen Keramikmaterial hergestellt ist.

36. Keramische Panzerung nach einem der vorangehenden Ansprüche, **dadurch gekennzeichnet, dass** die erste Keramiklage (12) und/oder zweite Keramiklage (14) aus einem faserverstärkten Keramikmaterial hergestellt ist.

37. Verfahren zur Herstellung einer keramischen Panzerung, bei dem eine erste Keramiklage mit Rissstoppern und eine zweite Keramiklage mit Rissstoppern hergestellt werden, und die erste Keramiklage mit der zweiten Keramiklage über eine Verbindungsschicht so verklebt wird, dass die Rissstopper der ersten Keramiklage und die Rissstopper der zweiten Keramiklage in mindestens einer Querrichtung zu einer Richtung, in welcher die erste Keramiklage und die zweite Keramiklage aufeinanderfolgen, zueinander versetzt sind, und wobei die Segmente unterschiedlicher Keramiklagen unterschiedliche Abmessungen aufweisen, und die Segmente einer weiter außenliegenden Keramiklage kleinere Abmessungen aufweisen als die Segmente einer weiter innenliegenden Keramiklage.

38. Verfahren nach Anspruch 37, **dadurch gekennzeichnet, dass** die erste Keramiklage und/oder zweite Keramiklage über mindestens eine einstückige Keramikplatte hergestellt wird.

39. Verfahren nach Anspruch 37 oder 38, **dadurch gekennzeichnet, dass** Rissstopper einem oder mehreren Vorkörpern für die erste Keramiklage und/oder zweite Keramiklage vor der Keramisierung hergestellt werden.

40. Verfahren nach Anspruch 39, **dadurch gekennzeichnet, dass** Rissstopper als Ausnehmungen und/oder Risse in einem kohlenstoffhaltigen Vorkörper hergestellt werden.

41. Verfahren nach einem der Ansprüche 37 bis 40, **dadurch gekennzeichnet, dass** auf die äußere Keramiklage eine Folie positioniert wird.

## Claims

1. Ceramic armoring, comprising a first ceramic layer (12) which has a plurality of segments (26) that are functionally separated by crack stoppers (24), wherein the crack stoppers (24) serve to prevent cracks propagating from one segment (26) to another segment, at least a second ceramic layer (14) which has a plurality of segments (38) that are functionally separated by crack stoppers (36), and at least one bonding layer (16) by means of which the first ceramic layer (12) and the second ceramic layer (14) are joined together;
**characterized in that** the segments (26) of the first ceramic layer (12) are offset with respect to the segments (38) of the second ceramic layer (14) and **in that** the segments of different ceramic layers have differing dimensions, wherein the segments of a more outwardly located ceramic layer have smaller dimensions than the segments of a more inwardly located ceramic layer.

2. Ceramic armoring in accordance with claim 1, **characterized in that** the segments (26) of the first ceramic layer (12) and the segments (38) of the second ceramic layer (14) are offset in at least one transverse direction (46; 48) relative to a direction (18) in which the first ceramic layer (12) and the second ceramic layer (14) succeed one another.

3. Ceramic armoring in accordance with claim 1 or 2, **characterized in that** crack stoppers (24) in the first ceramic layer (12) and crack stoppers (36) in the second ceramic layer (14) are mutually offset in at least one transverse direction (46; 48) relative to a direction (18) in which the first ceramic layer (12) and the second ceramic layer (14) succeed one another.

4. Ceramic armoring in accordance with claim 3, **characterized in that** all the crack stoppers (24) in the first ceramic layer (12) and all the crack stoppers (36) in the second ceramic layer (14) are offset with respect to each other.

5. Ceramic armoring in accordance with any one of the preceding claims, **characterized in that** the crack stoppers (24) in the first ceramic layer (12) are arranged such as to be non-aligned with the crack stoppers (36) in the second ceramic layer (14).

6. Ceramic armoring in accordance with any one of the preceding claims, **characterized in that** the first ceramic layer (12) and the second ceramic layer (14) are located one above the other.

7. Ceramic armoring in accordance with any one of the preceding claims, **characterized in that** the first ceramic layer (12) and the second ceramic layer (14) are joined together in laminar manner by the at least one bonding layer (16).

8. Ceramic armoring in accordance with any one of the preceding claims, **characterized in that** the at least one bonding layer (16) is an adhesive layer.

9. Ceramic armoring in accordance with any one of the preceding claims, **characterized in that** the at least one bonding layer (16) is joined adhesively to the first ceramic layer (12).

10. Ceramic armoring in accordance with any one of the preceding claims, **characterized in that** the at least one bonding layer (16) is joined adhesively to the second ceramic layer (14).

11. Ceramic armoring in accordance with any one of the preceding claims, **characterized in that** the at least one bonding layer (16) is a layer of synthetic material.

12. Ceramic armoring in accordance with any one of the preceding claims, **characterized in that** the at least one bonding layer (16) has a thickness (d₃) that is smaller than a thickness of each of the first ceramic layer (12) and the second ceramic layer (14).

13. Ceramic armoring in accordance with any one of the preceding claims, **characterized in that** the first ceramic layer (12) and/or the second ceramic layer (14) has a thickness (d₁; d₂) of at least 5 mm.

14. Ceramic armoring in accordance with any one of the preceding claims, **characterized in that** the first ceramic layer (12) and/or the second ceramic layer (14) has a thickness (d₁; d₂) of at least 8 mm.

15. Ceramic armoring in accordance with any one of the preceding claims, **characterized in that** the first ceramic layer (12) and/or the second ceramic layer (14) has a thickness (d₁; d₂) of at least 15 mm.

16. Ceramic armoring in accordance with any one of the preceding claims, **characterized in that** crack stoppers (24; 36) are arranged along a line (28a, 28b; 40) or form lines (28a, 28b; 40).

17. Ceramic armoring in accordance with claim 16, **characterized in that** crossing points (30; 42) of crack stopper lines (28a, 28b; 40) in one ceramic layer (12; 14) projected onto the other ceramic layer (14; 12) lie within a segment (38; 26) of the other ceramic layer (14; 12).

18. Ceramic armoring in accordance with claim 16 or 17, **characterized in that** crack stoppers (24; 36) extend up to a crossing point (30; 42) of crack stopper lines (28a, 28b; 40).

19. Ceramic armoring in accordance with any one of the preceding claims, **characterized by** at least one outer covering layer (50).

20. Ceramic armoring in accordance with claim 19, **characterized in that** the covering layer (50) covers crack stoppers (36).

21. Ceramic armoring in accordance with claim 19 or 20, **characterized in that** the at least one covering layer (50) is formed by a foil.

22. Ceramic armoring in accordance with any one of claims 19 to 21, **characterized in that** the at least one covering layer (50) is stuck on.

23. Ceramic armoring in accordance with any one of the preceding claims, **characterized in that** the crack stoppers (24; 36) are integrated into the first ceramic layer (12) and/or the second ceramic layer (14).

24. Ceramic armoring in accordance with claim 23, **characterized in that** the crack stoppers (24; 36) are produced during manufacture of the first ceramic layer (12) and/or the second ceramic layer (14).

25. Ceramic armoring in accordance with any one of the preceding claims, **characterized in that** the crack stoppers (24; 36) are formed by recesses (32) and/or from recesses (32).

26. Ceramic armoring in accordance with claim 25, **characterized in that** the recesses (32) pass through or do not pass fully through the first ceramic layer (12) and/or second ceramic layer (14) in a thickness direction (18).

27. Ceramic armoring in accordance with any one of the preceding claims, **characterized in that** crack stoppers (24; 36) are formed by grooves and/or slots and/or perforations.

28. Ceramic armoring in accordance with any one of the preceding claims, **characterized in that** the first ceramic layer (12) and/or the second ceramic layer (14) is formed by one or more one-piece ceramic plates (20; 22).

29. Ceramic armoring in accordance with claim 28, **characterized in that** neighboring segments (26; 38) are joined together in one-piece manner on the at least one ceramic plate (20; 22).

30. Ceramic armoring in accordance with claim 28 or 29, **characterized in that** the at least one ceramic plate (20; 22) has a length and a width of at least 150 mm.

31. Ceramic armoring in accordance with claim 30, **characterized in that** the at least one ceramic plate (20; 22) has a length and a width of at least 800 mm.

32. Ceramic armoring in accordance with any one of the preceding claims, **characterized in that** the spacing between crack stoppers (24; 36) is between 5 mm and 100 mm.

33. Ceramic armoring in accordance with any one of the preceding claims, **characterized in that** the ceramic material of the first ceramic layer (12) and/or the second ceramic layer (14) is an oxidic material or a non-oxidic material.

34. Ceramic armoring in accordance with any one of the preceding claims, **characterized in that** the ceramic material of the first ceramic layer (12) and/or the second ceramic layer (14) is a carbide ceramic material.

35. Ceramic armoring in accordance with any one of the preceding claims, **characterized in that** the first ceramic layer (12) and/or the second ceramic layer (14) is made of a monolithic ceramic material.

36. Ceramic armoring in accordance with any one of the preceding claims, **characterized in that** the first ceramic layer (12) and/or the second ceramic layer (14) is made of a fibre-reinforced ceramic material.

37. Method for the production of ceramic armoring in which a first ceramic layer incorporating crack stoppers and a second ceramic layer incorporating crack stoppers are produced, and in which the first ceramic layer is adhered to the second ceramic layer by a bonding layer in such a manner that the crack stoppers of the first ceramic layer and the crack stoppers of the second ceramic layer are offset with respect to each other in at least one transverse direction relative to a direction in which the first ceramic layer and the second ceramic layer succeed one another, and wherein the segments of different ceramic layers have differing dimensions and wherein the segments of a more outwardly located ceramic layer have smaller dimensions than the segments of a more inwardly located ceramic layer.

38. Method in accordance with claim 37, **characterized in that** the first ceramic layer and/or the second ceramic layer is produced by means of at least one one-piece ceramic plate.

39. Method in accordance with claim 37 or 38, **characterized in that** crack stoppers are produced in one or more preforms for the first ceramic layer and/or the second ceramic layer before the ceramizing process.

40. Method in accordance with claim 39, **characterized in that** crack stoppers are produced in the form of recesses and/or cracks in a carbon-containig preform.

41. Method in accordance with any one of claims 37 to 40, **characterized in that** a foil is positioned on the outer ceramic layer.

## Revendications

1. Blindage céramique, comportant une première couche céramique (12), qui présente une pluralité de segments (26), lesquels sont séparés de manière fonctionnelle par des systèmes anti-fissure (24), les systèmes anti-fissure (24) servant à empêcher la propagation des fissures d'un segment (26) à un autre segment, comportant au moins une deuxième couche céramique (14), qui présente une pluralité de segments (38), lesquels sont séparés de manière fonctionnelle par des systèmes anti-fissures (36), et au moins une couche de liaison (16), par laquelle la première couche céramique (12) et la deuxième couche céramique (14) sont reliées, **caractérisé en ce que** les segments (26) de la première couche céramique (12) sont décalés par rapport aux segments (38) de la deuxième couche céramique (14), et **en ce que** les segments des diverses couches céramiques présentent des dimensions différentes, les segments d'une couche céramique se trouvant à l'extérieur présentant des dimensions plus petites que les segments d'une couche céramique se trouvant à l'intérieur.

2. Blindage céramique selon la revendication 1, **caractérisé en ce que** les segments (26) de la première couche céramique (12) et les segments (38) de la deuxième couche céramique (14) sont décalés dans au moins une direction transversale (46 ; 48) vers une direction (18), dans laquelle la première couche céramique (12) et la deuxième couche céramique (14) se suivent.

3. Blindage céramique selon la revendication 1 ou 2, **caractérisé en ce que** les systèmes anti-fissure (26) de la première couche céramique (12) et les systèmes anti-fissure (36) de la deuxième couche céramique (14) sont décalés les uns par rapport aux autres dans au moins une direction transversale (46 ; 48) vers une direction (18), dans laquelle la première couche céramique (12) et la deuxième couche céramique (14) se suivent.

4. Blindage céramique selon la revendication 3, **caractérisé en ce que** tous les systèmes anti-fissure (24) de la première couche céramique (12) et tous les systèmes anti-fissure (36) de la deuxième couche céramique (14) sont décalés les uns par rapport aux autres.

5. Blindage céramique selon l'une quelconque des revendications précédentes, **caractérisé en ce que** les systèmes anti-fissure (24) de la première couche céramique (12) ne sont pas alignés par rapport aux systèmes anti-fissure (36) de la deuxième couche céramique (14).

6. Blindage céramique selon l'une quelconque des revendications précédentes, **caractérisé en ce que** la première couche céramique (12) et la deuxième couche céramique (14) sont superposées.

7. Blindage céramique selon l'une quelconque des revendications précédentes, **caractérisé en ce que** la première couche céramique (12) et la deuxième couche céramique (14) sont reliées entre elles à plat par l'intermédiaire de la couche de liaison (16) au moins au nombre de une.

8. Blindage céramique selon l'une quelconque des revendications précédentes, **caractérisé en ce que** la couche de liaison (16) au moins au nombre de une est une couche adhésive.

9. Blindage céramique selon l'une quelconque des revendications précédentes, **caractérisé en ce que** la couche de liaison (16) au moins au nombre de une est reliée de manière adhésive à la première couche céramique (12).

10. Blindage céramique selon l'une quelconque des revendications précédentes, **caractérisé en ce que** la couche de liaison (16) au moins au nombre de une est reliée de manière adhésive à la deuxième couche céramique (14).

11. Blindage céramique selon l'une quelconque des revendications précédentes, **caractérisé en ce que** la couche de liaison (16) au moins au nombre de une est une couche en matière plastique.

12. Blindage céramique selon l'une quelconque des revendications précédentes, **caractérisé en ce que** la couche de liaison (16) au moins au nombre de une présente une épaisseur (d₃) plus petite que respectivement la première couche céramique (12) et la deuxième couche céramique (14).

13. Blindage céramique selon l'une quelconque des revendications précédentes, **caractérisé en ce que** la première couche céramique (12) et/ou la deuxième couche céramique (14) présentent une épaisseur (d₁ ; d₂) d'au moins 5 mm.

14. Blindage céramique selon l'une quelconque des revendications précédentes, **caractérisé en ce que** la première couche céramique (12) et/ou la deuxième couche céramique (14) présentent une épaisseur (d₁ ; d₂) d'au moins 8 mm.

15. Blindage céramique selon l'une quelconque des revendications précédentes, **caractérisé en ce que** la première couche céramique (12) et/ou la deuxième couche céramique (14) présentent une épaisseur (d₁ ; d₂) d'au moins 15 mm.

16. Blindage céramique selon l'une quelconque des revendications précédentes, **caractérisé en ce que** les systèmes anti-fissure (24 ; 36) sont disposés le long d'une ligne (28a, 28b ; 40) ou forment des lignes (28a, 28b ; 40).

17. Blindage céramique selon la revendication 16, **caractérisé en ce que** des points de croisement (30 ; 42) de lignes des systèmes anti-fissure (28a, 28b ; 40) d'une couche céramique (12 ; 14) se trouvent de manière projetée sur l'autre couche céramique (14 ; 12) à l'intérieur d'un segment (38 ; 26) de l'autre couche céramique (14 ; 12).

18. Blindage céramique selon la revendication 16 ou 17, **caractérisé en ce que** des systèmes anti-fissure (24 ; 36) vont jusqu'à un point de croisement (30 ; 42) de lignes de systèmes anti-fissure (28a, 28b ; 40).

19. Blindage céramique selon l'une quelconque des revendications précédentes, **caractérisé par** au moins une couche de couverture (50) extérieure.

20. Blindage céramique selon la revendication 19, **caractérisé en ce que** la couche de couverture (50) recouvre des systèmes anti-fissure (36).

21. Blindage céramique selon la revendication 19 ou 20, **caractérisé en ce que** la couche de couverture (50) au moins au nombre de une est formée par un film.

22. Blindage céramique selon l'une quelconque des revendications 19 à 21, **caractérisé en ce que** la couche de couverture (50) au moins au nombre de une est collée.

23. Blindage céramique selon l'une quelconque des revendications précédentes, **caractérisé en ce que** les systèmes anti-fissure (24 ; 36) sont intégrés dans la première couche céramique (12) et/ou la deuxième couche céramique (14).

24. Blindage céramique selon la revendication 23, **caractérisé en ce que** les systèmes anti-fissure (24 ; 36) sont fabriqués lors de la fabrication de la première couche céramique (12) et/ou de la deuxième couche céramique (14).

25. Blindage céramique selon l'une quelconque des revendications précédentes, **caractérisé en ce que** des systèmes anti-fissure (24 ; 36) sont formés par des évidements (32) et/ou sur des évidements (32).

26. Blindage céramique selon la revendication 25, **caractérisé en ce que** les évidements (32) sont traversants ou pas dans une direction de l'épaisseur (18) de la première couche céramique (12) et/ou de la deuxième couche céramique (14).

27. Blindage céramique selon l'une quelconque des revendications précédentes, **caractérisé en ce que** des systèmes anti-fissure (24 ; 36) sont formés par des rainures et/ou des entailles et/ou des perforations.

28. Blindage céramique selon l'une quelconque des revendications précédentes, **caractérisé en ce que** la première couche céramique (12) et/ou la deuxième couche céramique (14) sont formées par une ou plusieurs plaques céramiques (20 ; 22) réalisées d'un seul tenant.

29. Blindage céramique selon la revendication 28, **caractérisé en ce que** des segments (26 ; 38) adjacents sont reliés d'un seul tenant au niveau de la plaque céramique (20 ; 22) au moins au nombre de une.

30. Blindage céramique selon la revendication 28 ou 29, **caractérisé en ce que** la plaque céramique (20, 22) au moins au nombre de une présente une longueur et une largeur d'au moins 150 mm.

31. Blindage céramique selon la revendication 30, **caractérisé en ce que** la plaque céramique (20, 22) au moins au nombre de une présente une longueur et une largeur d'au moins 800 mm.

32. Blindage céramique selon l'une quelconque des revendications précédentes, **caractérisé en ce que** la distance entre des systèmes anti-fissure (24 ; 36) est comprise entre 5 mm et 100 mm.

33. Blindage céramique selon l'une quelconque des revendications précédentes, **caractérisé en ce que** le matériau céramique de la première couche céramique (12) et/ou de la deuxième couche céramique (14) est un matériau oxydique ou non oxydique.

34. Blindage céramique selon l'une quelconque des revendications précédentes, **caractérisé en ce que** le matériau céramique de la première couche céramique (12) et/ou de la deuxième couche céramique (14) est un matériau en céramique carbonée.

35. Blindage céramique selon l'une quelconque des revendications précédentes, **caractérisé en ce que** la première couche céramique (12) et/ou la deuxième couche céramique (14) sont fabriquées à partir d'un matériau en céramique monolithique.

36. Blindage céramique selon l'une quelconque des revendications précédentes, **caractérisé en ce que** la première couche céramique (12) et/ou la deuxième couche céramique (14) sont fabriquées à partir d'un matériau céramique renforcé par des fibres.

37. Procédé de fabrication d'un blindage céramique, dans le cadre duquel une première couche céramique dotée de systèmes anti-fissure et une deuxième couche céramique dotée de systèmes anti-fissure sont fabriquées, et la première couche céramique est collée à la deuxième couche céramique par l'intermédiaire d'une couche de liaison de telle manière que les systèmes anti-fissure de la première couche céramique et les systèmes anti-fissure de la deuxième couche céramique sont décalés les uns par rapport aux autres dans au moins une direction transversale vers une direction, dans laquelle la première couche céramique et la deuxième couche céramique se suivent, les segments des diverses couches céramiques présentant différentes dimensions et les segments d'une autre couche céramique se trouvant à l'extérieur présentant des dimensions plus petites que les segments d'une autre couche céramique se trouvant à l'intérieur.

38. Procédé selon la revendication 37, **caractérisé en ce que** la première couche céramique et/ou la deuxième couche céramique sont fabriquées sur au moins une plaque céramique réalisée d'un seul tenant.

39. Procédé selon la revendication 37 ou 38, **caractérisé en ce que** des systèmes anti-fissure sont fabriqués dans une ou plusieurs préformes pour la première couche céramique et/ou la deuxième couche céramique avant la céramisation.

40. Procédé selon la revendication 39, **caractérisé en ce que** les systèmes anti-fissure sont fabriqués comme des évidements et/ou des fissures dans une préforme contenant du carbone.

41. Procédé selon l'une quelconque des revendications 37 à 40, **caractérisé en ce qu'**un film est positionné sur la couche céramique extérieure.
